# FASCICULE DE BREVET EUROPEEN

(11) **EP 0 921 540 B1**
(45) Date de publication et mention de la délivrance du brevet: **24.05.2006**
(21) Numéro de dépôt: 98402803.5
(22) Date de dépôt: 13.11.1998
(51) Int. Cl.: H01F 41/02, H01F 1/153, H01H 83/14

(54) **Procédé de fabrication d'un noyau magnétique en alliage magnétique doux nanocristallin et utilisation dans un disjoncteur différentiel**
Herstellungsverfahren für einen Magnetkern aus einer weichmagnetischen nanokristallinen Legierung und Anwendung in einem Differentialschutzschalter
Fabrication process of a magnetic core of a soft magnetic nanocrystalline alloy and use in a differential circuit breaker

(30) Priorité: 04.12.1997 FR 9715272
(43) Date de publication de la demande: 09.06.1999
(73) Titulaire: Mecagis, 92800 Puteaux (FR)
(72) Inventeur: Couderchon, Georges, 58160 Savigny-les-Bois (FR); Verin, Philippe, 58160 Sauvigny-lès-Bois (FR); Caquard, Christian, 58270 Billy Chevannes (FR)
(74) Mandataire: Ventavoli, Roger

(56) Documents cités:
- EP-A- 0 271 657
- EP-A- 0 299 498
- EP-A- 0 392 204
- EP-A- 0 563 606
- WO-A-96/33505
- DE-A- 4 019 636

## Description

La présente invention concerne un noyau magnétique en alliage magnétique doux nanocristallin utilisable, notamment, pour la fabrication d'un disjoncteur différentiel de la classe AC.

Les disjoncteurs différentiels de la classe AC sont des disjoncteurs différentiels sensibles à des courants de défaut sinusoïdaux. Ils comportent notamment un noyau magnétique en alliage magnétique doux pour lequel on recherche à la fois une perméabilité magnétique µ élevée et une très bonne stabilité en température de cette perméabilité magnétique. A taille de noyau magnétique donnée, la sensibilité du disjoncteur différentiel est d'autant meilleure que la perméabilité magnétique est élevée ; cette perméabilité doit être stable dans la plage de température de fonctionnement du disjoncteur différentiel (en général de - 25 °C à + 100 °C) de façon a obtenir une bonne sûreté de fonctionnement.

Les noyau magnétiques pour disjoncteurs différentiels de la classe AC sont fabriqués en alliage magnétique doux du type Fe-Ni 20-80, stabilisé par un recuit. Cette technique présente l'inconvénient de ne pas permettre d'obtenir de façon fiable des perméabilités magnétiques maximales d'impédance µ_{z} sensiblement supérieures à 300 000, ce qui limite les possibilités de réduction de la dimension des noyaux magnétiques, et donc, de la dimension des disjoncteurs différentiels.

Les alliages magnétiques doux nanocristallins du type comprenant plus de 60 atomes % de fer, du cuivre, du silicium, du bore et un élément pris parmi le titane, le niobium, le zirconium, le hafnium, le vanadium, le tantale, le chrome, le molybdène, le tungstène et le manganèse ont l'avantage de permettre d'obtenir des perméabilités magnétiques maximales d'impédance µ_{z} supérieures à 300 OOC, ce qui permettrait de fabriquer des noyaux magnétiques pour disjoncteurs différentiels de la classe AC de dimension sensiblement réduite. Ces noyaux magnétiques sont obtenus en coulant l'alliage sous forme d'un ruban amorphe, qui est enroulé pour former un tore, puis soumis à un traitement thermique de cristallisation destiné à conférer à l'alliage une structure nanocristalline. Mais, les noyaux magnétiques de ce type ont une stabilité en température insuffisante : à 100 °C. la perméabilité magnétique est inférieure de plus de 40 % à la perméabilité magnétique à 25 °C ; ils ne peuvent donc pas être utilisés pour la fabrication de disjoncteurs différentiels miniaturisés.

EP 0563606 décrit un transformateur de courant pour disjoncteur différentiel du genre comprenant un tore à noyau magnétique pouvant être réalisé en un alliage à base de fer magnétique doux, composé à plus de 50% de grains à cristaux fins d'une taille inférieure à 100 nm et comprenant, en plus d'une teneur en fer supérieure à 60% (at), 0,5 à 2% de cuivre, 2 à 5% au moins de l'un des métaux suivants niobium, tungstène, tantale, zirconium, hafnium, titane et/ou molybdène, 5 à 14% de bore et 14 à 17% de silicium

WO 96/33595 décrit un transformateur d'intensité, notamment pour déclencheur différentiel par courant de défaut sensible aux courants pulsés, du genre comprenant un tore à noyau magnétique pouvant être réalisé en un alliage à base de fer magnétique doux, composé à plus de 50% de grains à cristaux fins d'une taille inférieure à 100 nm et comprenant, en plus d'une teneur en fer supérieure à 60% (at), 0,5 à 2% de cuivre, 2 à 5% au moins de l'un des métaux suivants niobium, tungstène, tantale, zirconium, hafnium, titane et/ou molybdène, 5 à 14% de bore et 14 à 17% de silicium.

DE 4 019 636 décrit un procédé d'amélioration des propriétés magnétiques de matériaux ferromagnétiques amorphes consistant à les soumettre de façon continue à un champ magnétique alternatif dont la fréquence est comprise entre 50 et 50kHz, à forme sinusoïdale, à angles droits ou triangulaire et dont la densité de courant est comprise entre 10 et 500 A/cm².

Le but de la présente invention est de remédier à cet inconvénient en proposant un moyen pour fabriquer un noyau magnétique utilisable dans un disjoncteur différentiel de la classe AC de dimensions réduites.

A cet effet, l'invention a pour objet un procédé pour la fabrication d'un noyau magnétique en alliage magnétique doux nanocristallin dont la composition chimique comprend plus de 60 atomes % de fer, de 10 à 20 atomes % de silicium, de 0,1 à 2 atomes % de cuivre, de 5 à 20 atomes % de bore, de 0,1 à 10 atomes % d'au moins un élément pris parmi le titane, le niobium, le zirconium, le hafnium, le vanadium, le tantale, le chrome, le molybdène, le tungstène et le manganèse, ainsi que des impuretés résultant de l'élaboration; la somme des teneurs en silicium et en bore étant inférieure à 30 atomes %; l'alliage nanocristallin étant obtenu par un traitement thermique de cristallisation de l'alliage à l'état amorphe; le noyau magnétique ayant une perméabilité magnétique maximale d'impédance µ_{z} à 50 Hertz, à 25 °C, supérieure à 350 000, cette perméabilité magnétique maximale d'impédance µ_{z} variant de moins de 25 % sur la plage de température comprise entre - 25 °C et + 100 °C. Selon ce procédé, on effectue sur le noyau magnétique un traitement thermique sous champ magnétique parallèle à l'axe du noyau à une température comprise entre 150 °C et 400 °C, le champ magnétique étant appliqué sous forme de créneaux.

De préférence, le traitement thermique sous champ magnétique parallèle à l'axe du noyau est effectué à une température comprise entre 200 °C et 350 °C.

De préférence également, la composition chimique de l'alliage magnétique doux nanocristallin comprend de 10 à 17 atomes % de silicium, de 0,5 à 1,5 atomes % de cuivre, de 5 à 14 atomes % de bore et de 2 à 4 % d'au moins un élément pris parmi le titane, le niobium, le zirconium, le hafnium, le vanadium, le tantale, le chrome, le molybdène, le tungstène et le manganèse.

Avant d'effectuer le traitement thermique de cristallisation de l'alliage à l'état amorphe, on peut effectuer sur l'alliage à l'état amorphe un traitement thermique de relaxation à une température inférieure à la température de début de cristallisation de l'alliage à l'état amorphe. Par exemple, le traitement thermique de relaxation peut consister en un maintien à une température comprise entre 250 °C et 480 °C pendant un temps compris entre 0,1 et 10 heures.

Le noyau magnétique obtenu par ce procédé peut, avantageusement, être utilisé pour la fabrication d'un disjoncteur différentiel à propre courant de la classe AC.

L'invention va maintenant être décrite de façon plus précise, mais non limitative, et illustrée par des exemples.

Pour fabriquer un noyau magnétique en alliage magnétique doux nanocristallin, on coule l'alliage sous forme d'un ruban amorphe, puis on enroule un segment de ruban de longueur appropriée autour d'un mandrin de façon à former une bobine torique de section rectangulaire ou carrée. La bobine qui va constituer le noyau magnétique est alors soumise à un traitement thermique de cristallisation destiné à déstabiliser la structure amorphe et à provoquer la formation de cristaux dont la taille est inférieure à 100 nanomètres, voire inférieure à 20 nanomètres, et, ainsi, obtenir une structure appelée « nanocristalline ». Ce traitement est, ensuite, complété par un traitement thermique sous champ magnétique parallèle à l'axe du noyau. L'alliage est du type décrit notamment dans les demandes de brevet européen EP 0 271 657 et EP 0 299 498. Il est constitué principalement de fer en une teneur supérieure à 60 atomes %, et contient en outre :
- de 0,1 à 2 at %, et de préférence, de 0,5 à 1,5 at % de cuivre ;
- de 10 à 20 at %, et de préférence, moins de 17 at % de silicium ;
- de 5 à 20 at %, et de préférence, moins de 14 at % de bore ;
- de 0,1 à 10 at % d'au moins un élément pris parmi le titane, le niobium, le zirconium, le hafnium, le vanadium, le tantale, le chrome, le molybdène, le tungstène et le manganèse ; de préférence de 2 et 4 at % de niobium.

La somme des teneurs en silicium et en bore doit, de préférence, rester inférieure à 30 at % et, mieux encore, rester inférieure à 25 at %.

Le recuit de cristallisation consiste en un maintien à une température supérieure à la température de début de cristallisation et inférieure à la température de début d'apparition des phases secondaires qui détériorent les propriétés magnétiques. En général, la température de recuit de cristallisation est comprises entre 500 °C et 600 °C, mais elle peut être optimisée pour chaque ruban, par exemple, en déterminant par des essais la température qui conduit à la perméabilité magnétique maximale.

Le traitement thermique effectué sous champ magnétique est effectué à une température comprise entre 150 °C et 400 °C, et de préférence entre 200 °C et 300 °C. Pendant le maintien en température, le champ magnétique est appliqué sous forme d'une succession de créneaux. Un créneau correspond à une période pendant laquelle le champ magnétique appliqué est maximal, suivi d'une période pendant la quelle il est nul ou très faible (inférieur à 10 % du champ magnétique maximal atteint pendant le traitement). Le champ magnétique applique pendant une période peut être continu ou alternatif, dans ce dernier cas, l'intensité du champ magnétique est l'intensité de crête (intensité maximale atteinte à chaque altemance). L'intensité du champ magnétique peut être constante pendant toute la période d'application du champ (créneaux rectangulaires) ou variable. Tous les créneaux peuvent être de même intensité ou au contraire d'intensité variable d'un créneau à l'autre. Le traitement thermique peut se terminer à la fin de la période d'application du champ magnétique du dernier créneau ; l'essentiel étant que le traitement comporte au moins deux périodes pendant lesquelles le champ magnétique est appliqué séparées par une période pendant laquelle le champ magnétique n'est pas appliqué. Les inventeurs ont, en effet, constaté qu'en procédant ainsi, la stabilité en température des propriétés magnétiques du noyau magnétique étaient très sensiblement améliorées.

Par ce procédé on obtient un noyau magnétique dont la perméabilité magnétique maximale d'impédance µ_{z} à 50 Hertz, pour un champ magnétique d'excitation alternatif de 8 mA/cm (valeur de crête), à 25 °C est supérieur à 350 000, voire 400 000, cette perméabilité magnétique variant de moins de 25 % entre - 25 °C et + 100 °C. Un tel noyau magnétique peut être utilisé dans un disjoncteur différentiel de la classe AC. Du fait de sa forte perméabilité magnétique, à sensibilité égale du disjoncteur, la section du noyau peut être sensiblement réduite par rapport à la section d'un noyau magnétique en alliage Fe-Ni selon l'art antérieur.

En complément des traitements thermiques qui viennent d'être décrit, on peut, avant le traitement thermique de cristallisation, effectuer sur le noyau un traitement thermique de relaxation à une température inférieure à la température de début de cristallisation de la bande amorphe, et, de préférence; comprise entre 250°C et 480 °C. Ce recuit de relaxation a pour avantage de réduire encore la sensibilité des propriétés magnétiques des noyaux à la température, de réduire la dispersion des propriétés magnétiques de noyaux fabriqués en série et de réduire la sensibilité des propriétés magnétiques aux contraintes.

A titre d'exemple, à partir d'un ruban en alliage Fe_{73,5}Si_{13,5}BgCu₁Nb₃, (73,5 at % de fer, 13,5 at % de silicium, etc.), de 20 µm d'épaisseur et 10 mm de largeur obtenus par trempe directe sur une roue refroidie, on a fabriqué trois séries A, B, C de noyaux magnétiques qui ont été soumises toutes les trois à un traitement de cristallisation de 3 heures à 530 °C (sans traitement de relaxation). A titre de comparaison, la première série A de noyaux n'a pas été soumise à un traitement thermique sous champ magnétique parallèle à l'axe du noyau. Conformément à l'invention, les deux autres séries B et C ont été soumises à un traitement thermique sous champ magnétique parallèle à l'axe du noyau appliqué sous forme de créneaux : 3 périodes de 5 mn sous champ magnétique séparées l'une de l'autre par des périodes de 15 mn sans champ magnétique. Pour l'une des séries, B, la température de traitement était de 200 °C, et pour l'autre, C, la température de traitement était de 300 °C. Sur les trois séries de noyaux magnétiques on a mesuré la perméabilité magnétique maximale d'impédance µ_{z} mesurée à 50 Hz dans un champ d'excitation maximale de 8 mA/cm (valeur de crête) à 25 °C, à - 25 °C, à + 80 °C et à + 100 °C, le rapport Δµ/µ représentant les variations de µ_{z} par rapport à sa valeur à 25 °C. Les résultats ont été les suivants :

| série | µ (25°C: 8 mA/cm) | Δµ/µ -25 °C (%) | Δµ/µ +80 °C (%) | Δµ/µ +100 °C (%) |
|---|---|---|---|---|
| A (comparaison) | 700 000 | - 20 % | - 30 % | - 45 % |
| B | 555 000 | - 12 % | - 8 % | - 15 % |
| C | 380000 | - 5 % | - 5 % | - 8 % |

Ces exemples montrent bien que si la série A a une perméabilité magnétique excellente, sa stabilité en température est insuffisante. Par contre, les exemples B et C ont des perméabilité plus faibles, mais néanmoins très satisfaisantes, et présentent une bonne stabilité en température de la perméabilité magnétique.

## Revendications

1. Procédé pour la fabrication d'un noyau magnétique en alliage magnétique doux nanocristallin dont la composition chimique comprend plus de 60 atomes % de fer, de 10 à 20 atomes % de silicium, de 0,1 à 2 atomes % de cuivre, de 5 à 20 atomes % de bore, de 0,1 à 10 atomes % d'au moins un élément pris parmi le titane, le niobium, le zirconium, le hafnium, le vanadium, le tantale, le chrome, le molybdène, le tungstène et le manganèse, ainsi que des impuretés résultant de l'élaboration, la somme des teneurs en silicium et en bore étant inférieure à 30 atomes %, l'alliage nanocristallin étant obtenu par un traitement thermique de cristallisation de l'alliage à l'état amorphe, **caractérisé en ce que** le noyau magnétique a une perméabilité magnétique maximale d'impédance µ_{z} à 50 Hertz, à 25 °C, supérieure à 350 000, cette perméabilité magnétique maximale d'impédance µ_{z} variant de moins de 25 % sur la plage de température comprise entre - 25 °C et + 100 °C et **en ce que** on effectue sur le noyau magnétique un traitement thermique sous champ magnétique parallèle à l'axe du noyau à une température comprise entre 150 °C et 400 °C, le champ magnétique étant appliqué sous forme de créneaux.

2. Procédé selon la revendication 1 **caractérisé en ce que** le traitement thermique sous champ magnétique parallèle à l'axe du noyau est effectué à une température comprise entre 200 °C et 350 °C.

3. Procédé selon la revendication 1 ou la revendication 2 **caractérisé en ce que** la composition chimique de l'alliage magnétique doux nanocristallin comprend de 10 à 17 atomes % de silicium, de 0,5 à 1,5 atomes % de cuivre, de 5 à 14 atomes % de bore et de 2 à 4 % d'au moins un élément pris parmi le titane, le niobium, le zirconium, le hafnium, le vanadium, le tantale, le chrome, le molybdène, le tungstène et le manganèse.

4. Procédé selon l'une quelconque des revendications 1 à 3 **caractérisé en ce que**, avant d'effectuer le traitement thermique de cristallisation de l'alliage à l'état amorphe, on effectue sur l'alliage à l'état amorphe un traitement thermique de relaxation à une température inférieure à la température de début de cristallisation de l'alliage à l'état amorphe.

5. Procédé selon la revendication 4 **caractérisé en ce que** le traitement thermique de relaxation consiste en un maintien à une température comprise entre 250 °C et 480 °C pendant un temps compris entre 0,1 et 10 heures.

6. Noyau magnétique en alliage magnétique doux nanocristallin dont la composition chimique comprend plus de 60 atomes % de fer, de 10 à 20 atomes % de silicium, de 0,1 à 2 atomes % de cuivre, de 5 à 20 atomes % de bore, de 0,1 à 10 atomes % d'au moins un élément pris parmis le titane, le niobium, le zirconium, l'hafnium, le vanadium, le tantale, le chrome, le molybdène, le tungstène et le manganèse, ainsi que des impuretés résultant de l'élaboration, la somme des teneurs en silicium et en bore étant inférieure à 30 atomes %, l'alliage nanocristallin pouvant être obtenu par un traitement thermique de cristallisation de l'alliage à l'état amorphe, **caractérisé en ce que** ledit noyau a une perméabilité magnétique maxiamle d'impédance µ_{z} à 50 Hertz, à 25 °C, supérieure à 350 000, cette perméabilité variant de moins de 25% sur la plage des températures comprises entre - 25 °C et + 100 °C.

7. Utilisation d'un noyau magnétique selon la revendication 6 pour la fabricatton d'un disjoncteur différentiel à propre courant de la classe AC.

## Claims

1. Process for manufacturing a magnetic core made of a nanocrystalline soft magnetic alloy, the chemical composition of which comprises more than 60 at% iron, 10 to 20 at% silicon, 0.1 to 2 at% copper, 5 to 20 at% boron and 0.1 to 10 at% of at least one element taken from titanium, niobium, zirconium, hafnium, vanadium, tantalum, chromium, molybdenum, tungsten and manganese, and also impurities resulting from the smelting, the sum of the silicon and boron contents being less than 30 at%, the nanocrystalline alloy being obtained by a crystallization heat treatment of the alloy in the amorphous state, **characterized in that** the magnetic core has a maximum impedance permeability µ_{z} at 50 hertz, at 25°C, of greater than 350 000, this maximum impedance permeability µ_{z} varying by at least 25% over the temperature range between -25°C and +100°C, and **in that** a heat treatment in a magnetic field is carried out on the magnetic core at a temperature between 150°C and 400°C, the magnetic field being applied in the form of pulses.

2. Process according to Claim 1, **characterized in that** the heat treatment in a magnetic field is carried out at a temperature between 200°C and 350°C.

3. Process according to Claim 1 or Claim 2, **characterized in that** the chemical composition of the nanocrystalline soft magnetic alloy comprises 10 to 17 at% silicon, 0.5 to 1.5 at% copper, 5 to 14 at% boron and 2 to 4% of at least one element taken from titanium, niobium, zirconium, hafnium, vanadium, tantalum, chromium, molybdenum, tungsten and manganese.

4. Process according to any one of Claims 1 to 3, **characterized in that**, before the crystallization heat treatment of the alloy in the amorphous state is carried out, a relaxation heat treatment is carried out on the alloy in the amorphous state at a temperature below the crystallization onset temperature of the alloy in the amorphous state.

5. Process according to Claim 4, **characterized in that** the relaxation heat treatment consists of a soak at a temperature between 250°C and 480°C for a time of between 0.1 and 10 hours.

6. Magnetic core made of a nanocrystalline soft magnetic alloy, the chemical composition of which comprises more than 60 at% iron, 10 to 20 at% silicon, 0.1 to 2 at% copper, 5 to 20 at% boron and 0.1 to 10 at% of at least one element taken from titanium, niobium, zirconium, hafnium, vanadium, tantalum, chromium, molybdenum, tungsten and manganese, and also impurities resulting from the smelting, the sum of the silicon and boron contents being less than 30 at%, the nanocrystalline alloy being obtained by a crystallization heat treatment of the alloy in the amorphous state, **characterized in that** the magnetic core has a maximum impedance permeability µ_{z} at 50 hertz, at 25°C, of greater than 350 000, this permeability varying by at least 25% over the temperature range between -25°C and +100°C.

7. Use of a magnetic core according to Claim 6 for the manufacture of a Class AC residual current circuit breaker.

## Patentansprüche

1. Verfahren zur Herstellung eines Magnetkerns aus einer nanokristallinen weichmagnetischen Legierung, deren chemische Zusammensetzung mehr als 60 Atom-% Eisen, 10 bis 20 Atom-% Silicium, 0,1 bis 2 Atom-% Kupfer, 5 bis 20 Atom-% Bor, 0,1 bis 10 Atom-% mindestens eines Elements, das aus Titan, Niob, Zirconium, Hafnium, Vanadium, Tantal, Chrom, Molybdän, Wolfram und Mangan ausgewählt ist, sowie aus der Bearbeitung resultierende Verunreinigungen umfasst, wobei die Summe der Anteile von Silicium und Bor unter 30 Atom-% liegt und die nanokristalline Legierung durch eine thermische Kristallisationsbehandlung der Legierung im amorphen Zustand erhalten wird, **dadurch gekennzeichnet, dass** der Magnetkern bei 50 Hertz und 25 °C eine maximale magnetische Impedanzpermeabilität µ_{z} von mehr als 350.000 aufweist, wobei diese maximale magnetische Impedanzpermeabilität µ_{z} sich bei einem Temperaturbereich von -25 °C bis +100 °C um weniger als 25 % ändert, und dass an dem Magnetkern eine thermische Behandlung in einem zur Achse des Kerns parallelen Magnetfeld bei einer Temperatur von 150 °C bis 400 °C durchgeführt wird, wobei das Magnetfeld in Form von Pulsen angewandt wird.

2. Verfahren nach Anspruch 1, **dadurch gekennzeichnet, dass** die thermische Behandlung in dem zur Achse des Kerns parallelen Magnetfeld bei einer Temperatur von 200 °C bis 350 °C durchgeführt wird.

3. Verfahren nach Anspruch 1 oder 2, **dadurch gekennzeichnet, dass** die chemische Zusammensetzung der nanokristallinen weichmagnetischen Legierung 10 bis 17 Atom-% Silicium, 0,5 bis 1,5 Atom-% Kupfer, 5 bis 14 Atom-% Bor und 2 bis 4 Atom-% mindestens eines Elements, das aus Titan, Niob, Zirconium, Hafnium, Vanadium, Tantal, Chrom, Molybdän, Wolfram und Mangan ausgewählt ist, umfasst.

4. Verfahren nach einem der Ansprüche 1 bis 3, **dadurch gekennzeichnet, dass** vor dem Durchführen der thermischen Kristallisationsbehandlung der Legierung im amorphen Zustand an der Legierung im amorphen Zustand bei einer Temperatur, die unter der Temperatur des Beginns der Kristallisation der Legierung im amorphen Zustand liegt, eine thermische Relaxationsbehandlung durchgeführt wird.

5. Verfahren nach Anspruch 4, **dadurch gekennzeichnet, dass** die thermische Relaxationsbehandlung darin besteht, während eines Zeitraums von 0,1 bis 10 Stunden eine Temperatur von 250 °C bis 480 °C aufrechtzuerhalten.

6. Magnetkern aus einer nanokristallinen weichmagnetischen Legierung, deren chemische Zusammensetzung mehr als 60 Atom-% Eisen, 10 bis 20 Atom-% Silicium, 0,1 bis 2 Atom-% Kupfer, 5 bis 20 Atom-% Bor, 0,1 bis 10 Atom-% mindestens eines Elements, das aus Titan, Niob, Zirconium, Hafnium, Vanadium, Tantal, Chrom, Molybdän, Wolfram und Mangan ausgewählt ist, sowie aus der Bearbeitung resultierende Verunreinigungen umfasst, wobei die Summe der Anteile von Silicium und Bor unter 30 Atom-% liegt und die nanokristalline Legierung durch eine thermische Kristallisationsbehandlung der Legierung im amorphen Zustand erhalten werden kann, **dadurch gekennzeichnet, dass** der Kern bei 50 Hertz und 25 °C eine maximale magnetische Impedanzpermeabilität µ_{z} von mehr als 350.000 aufweist, wobei diese Permeabilität sich bei einem Temperaturbereich von -25 °C bis +100 °C um weniger als 25 % ändert.

7. Verwendung eines Magnetkerns nach Anspruch 6 zur Herstellung eines Fehlerstromschutzschalters der Klasse AC.
